# EUROPÄISCHE PATENTSCHRIFT

(11) **EP 4 386 092 B1**
(45) Veröffentlichungstag und Bekanntmachung des Hinweises auf die Patenterteilung: **20.08.2025**
(21) Anmeldenummer: 23214942.7
(22) Anmeldetag: 07.12.2023
(51) Int. Cl.: C21D 9/46, C23C 2/26, C23C 2/28, C21D 1/18, C21D 1/673, C21D 8/02, C23C 2/40, C23C 2/20, C23C 30/00, C23C 2/18, C22C 38/02, C23C 2/02, C22C 38/04, C22C 38/06, C23C 2/12

(54) **STAHLFLACHPRODUKT MIT FARBVERÄNDERUNG**
FLAT STEEL PRODUCT WITH COLOUR CHANGE
PRODUIT PLAT EN ACIER DOTÉ D'UNE MODIFICATION DE COULEUR

(30) Priorität: 12.12.2022 DE 102022132907
(43) Veröffentlichungstag der Anmeldung: 19.06.2024
(73) Patentinhaber: ThyssenKrupp Steel Europe AG, 47166 Duisburg (DE)
(72) Erfinder: Stille, Sebastian, 44263 Dortmund (DE); Köyer, Maria, 44141 Dortmund (DE); Bienholz, Stefan, 44795 Bochum (DE)
(74) Vertreter: ThyssenKrupp Steel Europe AG

(56) Entgegenhaltungen:
- WO-A1-2019/016041
- US-A1- 2021 402 740
- T. TAYLOR ET AL: "Critical review of automotive hot-stamped sheet steel from an industrial perspective", MATERIALS SCIENCE AND TECHNOLOGY, vol. 34, no. 7, 18 January 2018 (2018-01-18), GB, pages 809 - 861, XP055711575, ISSN: 0267-0836, DOI: 10.1080/02670836.2018.1425239

## Beschreibung

Die Erfindung betrifft ein Stahlflachprodukt zur Herstellung eines Blechformteils durch Warmumformen, ein Verfahren zur Herstellung eines solchen Stahlflachprodukts und ein Verfahren zum Herstellen eines Blechformteils.

Wenn nachfolgend von einem "Stahlflachprodukt" oder auch von einem "Blechprodukt" die Rede ist, so sind damit Walzprodukte, wie Stahlbänder oder -bleche, gemeint aus den für die Herstellung von beispielsweise Karosseriebauteilen "Blechzuschnitte" (auch Platinen genannt) abgeteilt werden. "Blechformteile" oder "Blechbauteile" sind aus derartigen Blechzuschnitten hergestellt, wobei hier die Begriffe "Blechformteil" und "Blechbauteil" synonym verwendet werden.

Alle Angaben zu Gehalten der in der vorliegenden Anmeldung angegebenen Stahlzusammensetzungen sind auf das Gewicht bezogen, sofern nicht ausdrücklich anders erwähnt. Alle nicht näher bestimmten, im Zusammenhang mit einer Stahllegierung stehenden "%-Angaben" sind daher als Angaben in "Gew.-%" zu verstehen. In diesem Text gemachte Angaben zu den Gehalten der Bestandteile einer Atmosphäre beziehen sich auf das Volumen (Angabe in "Vol.-%").

Aus der WO 2022/048990 A1 der EP 2 993 248 B1, der US 2021/402740 A1 sowie der WO 2019/016041 A1 sind Stahlflachprodukte mit ähnlichen aluminiumbasierten Beschichtungen und Verfahren zu deren Herstellung bekannt.

Derartige Stahlflachprodukte weisen einen Überzug auf Aluminium-Basis auf und werden mittels Warmumformen zum Blechformteilen weiterverarbeitet. Dabei werden Zuschnitte aus den Stahlflachprodukten über eine gewisse Glühdauer (z.B. 4 Minuten) auf eine Warmumformtemperatur (z.B. 900°C) erwärmt. Während dieser Glühdauer diffundiert Eisen aus dem Stahlsubstrat in den Überzug auf Aluminium-Basis. Hierdurch ergibt sich ein Überzug, der sehr effektiv gegen Korrosion schützt. Der heiße Zuschnitt wird anschließend in einem Umformwerkzeug zu einem Blechformteil umgeformt und schnell abgekühlt, wodurch sich ein Härtegefüge (z.B. Martensit) im Stahlsubstrat bildet. Im Ergebnis erhält man ein Blechformteil mit hoher Festigkeit und einem Überzug, der sehr gut gegen Korrosion schützt.

Problematisch ist jedoch, dass sich nur dann der gewünschte Korrosionsschutz einstellt, wenn die Verarbeitungsbedingungen, insbesondere die Glühdauer, sehr genau eingehalten werden. Eine zu lange Glühdauer führt zu mehr Diffusion von Eisen in den Überzug, wodurch der Schichtaufbau empfindlich gestört wird. In der industriellen Produktion kann es jedoch immer mal wieder zu Abweichungen aufgrund von Störungen im Betriebsablauf kommen. Daher ist es erforderlich, Blechformteile, die versehentlich unter falschen Bedingungen hergestellt wurden, zu identifizieren und auszusortieren. Prinzipiell ist dies beispielsweise durch Anfertigung eines metallographischen Schnittes oder durch chemische Analyse der Oberfläche möglich. Solche Untersuchungen sind jedoch sehr aufwendig und zudem nicht zerstörungsfrei.

Daher ist es die Aufgabe der vorliegenden Erfindung ein Stahlflachprodukt derart weiterzuentwickeln, dass ohne großen Aufwand am umgeformten Blechformteil festgestellt werden kann, ob die gewünschten Herstellungsbedingungen eingehalten wurden.

Diese Aufgabe wird gelöst durch ein Stahlflachprodukt zur Herstellung eines Blechformteils durch Warmumformen, gemäß Anspruch 1.

Typischerweise werden Überzuge dieser Art mittels Schmelztauchbeschichten hergestellt. Dabei hat sich überraschend gezeigt, dass sich durch die Zugabe von 0,1-1,0 Gew.-% Erdalkalimetallen in die Schmelze und bestimmte Abkühlbedingungen, die im späteren detailliert erläutert werden, ein Überzug ergibt, mit einer bestimmten Verteilung der Erdalkalimetalle in der Al-Basisschicht. Diese Verteilung führt dazu, dass es bei Glühdauern oberhalb von 4 Minuten zu einer Farbveränderung des Stahlflachproduktes kommt. Durch weitere Diffusionsvorgänge ändert sich die oberflächennahe Konzentration von Erdalkalimetallen, was wiederum die Farbveränderung verursacht. Anhand von Vergleichsversuchen ist deutlich erkennbar, dass diese Farbveränderung wesentlich stärker ist als bei Überzug ohne Zugabe von Erdalkalimetallen. Daher ist es möglich, durch die Messung von Farbwerten am umgeformten Blechformteil und Vergleich mit Referenzfarbwerten eines abgekühlten Referenz-Blechformteils festzustellen, ob das Blechformteil den gewünschten Glühprozess durchlaufen hat. Dabei wurde das Referenz-Blechformteil für 4 Minuten in einem Ofen mit einer Ofentemperatur von 900°C geglüht. Unter dem abgekühlten Blechformteil (bzw. Referenz-Blechformteil) ist zu verstehen, dass das Blechformteil (bzw. Referenz-Blechformteil) Raumtemperatur angenommen hat.

Dabei wird die Farbdynamik einer Farbveränderung wie folgt bestimmt:
Mittels eines Spektralphotometers und einer Lichtquelle mit der CIE-Normlichtart A (kann mit hinreichender Genauigkeit durch eine gasgefüllte Wolfram-Glühlampe der Verteilungstemperatur TV≈2856 K realisiert werden) und einem 10° Sichtfeld gemäß der Konvention CIE 1964 wird die Farbe des Blechformteils im CIE-Lab Farbraum erstellt. Dieser ist gemäß EN ISO 11664-4 "Colorimetry - Part 4: CIE 1976 L*a*b* Colour space" genormt. Aus dem CIE-Lab Farbraum werden die Werte in den sRGB₈-Farbraum umgerechnet. Bei dem verwendeten sRGB₈-Farbraum handelt es sich um die 8-Bit-Variante, bei der die Farbwerte Integerzahlen von 0-255 annehmen. Die Umrechnung ist dem Fachmann geläufig und beispielsweise auf https://convertingcolors.com/cielab-color-1.00 1.00 1.00.html online durchführbar.

Im Ergebnis erhält man eindeutige RGB-Werte für das Blechformteil. Analog werden die Referenzfarbwerten (R_{ref}G_{ref}B_{ref}) eines korrekt prozessierten Blechformteils (Referenz-Blechformteil) ermittelt.

Eine Farbdynamik D einer Farbveränderung von Referenz-Blechformteil zum Blechformteil ist nun definiert als die Summe der Beträge der Differenzen der RGB-Werte, d.h.: $D = \left|R-{R}_{ref}\right| + \left|G-{G}_{ref}\right| + \left|B-{B}_{ref}\right|$

Es hat sich gezeigt, dass die so definierte Farbdynamik besonders gut geeignet ist, die Farbveränderung zu quantifizieren.

Ein solch erfindungsgemäßes Stahlflachprodukt wird mithilfe des nachfolgend beschriebenen erfindungsgemäßen Verfahrens gemäß Anspruch 2 hergestellt.

In Arbeitsschritt a) wird ein entsprechend der erfindungsgemäß für das Stahlflachprodukt vorgegebenen Legierung zusammengesetztes Halbzeug zur Verfügung gestellt. Dies kann eine im konventionellen Brammenstrangguss oder im Dünnbrammenstrangguss erzeugte Bramme sein.

In Arbeitsschritt b) wird das Halbzeug bei einer Temperatur (T1) von 1000-1400°C durcherwärmt. Sollte das Halbzeug nach dem Vergießen abgekühlt sein, so wird das Halbzeug zum Durcherwärmen zunächst auf 1000-1400°C wiedererwärmt. Die Durcherwärmungstemperatur sollte mindestens 1000°C betragen, um eine gute Verformbarkeit für den nachfolgenden Walzprozess sicherzustellen. Die Durcherwärmungstemperatur sollte nicht mehr als 1400°C betragen, um Anteile schmelzflüssiger Phasen im Halbzeug zu vermeiden.

Im optionalen Arbeitsschritt c) wird das Halbzeug zu einem Zwischenprodukt vorgewalzt. Dünnbrammen werden üblicherweise keiner Vorwalzung unterzogen. Dickbrammen, die zu Warmbändern ausgewalzt werden sollen, können bei Bedarf einer Vorwalzung unterzogen werden. In diesem Fall sollte die Temperatur des Zwischenprodukts (T2) am Ende des Vorwalzens mindestens 1000°C betragen, damit das Zwischenprodukt genügend Wärme für den nachfolgenden Arbeitsschritt des Fertigwalzens enthält. Hohe Walztemperaturen können jedoch auch ein Kornwachstum während des Walzvorgangs fördern, was sich nachteilig auf die mechanischen Eigenschaften des Stahlflachprodukts auswirkt. Um das Kornwachstum während des Walzvorgangs gering zu halten, soll die Temperatur des Zwischenprodukts am Ende des Vorwalzens nicht mehr als 1200°C betragen.

In Arbeitsschritt d) wird die Bramme oder Dünnbramme oder, wenn Arbeitsschritt c) ausgeführt wurde, das Zwischenprodukt zu einem warmgewalzten Stahlflachprodukt gewalzt. Wurde Arbeitsschritt c) ausgeführt, so wird das Zwischenprodukt typischerweise unmittelbar nach dem Vorwalzen fertiggewalzt. Typischerweise beginnt das Fertigwalzen spätestens 90s nach dem Ende des Vorwalzens. Die Bramme, die Dünnbramme oder, wenn Arbeitsschritt c) ausgeführt wurde, das Zwischenprodukt werden bei einer Endwalztemperatur (T3) ausgewalzt. Die Endwalztemperatur, das heißt die Temperatur des fertig warmgewalzten Stahlflachprodukts am Ende des Warmwalzvorgangs, beträgt 750-1000°C. Bei Endwalztemperaturen kleiner 750°C nimmt die Menge an freiem Vanadium ab, da größere Mengen an Vanadiumkarbiden ausgeschieden werden. Die beim Fertigwalzen ausgeschiedenen Vanadiumkarbide sind sehr groß. Sie weisen typischerweise eine mittlere Korngröße von 30nm oder mehr auf und werden in nachfolgenden Glühprozessen, wie sie zum Beispiel vor dem Schmelztauchbeschichten durchgeführt werden, nicht mehr aufgelöst. Die Endwalztemperatur ist auf Werte von höchstens 1000°C begrenzt, um einer Vergröberung der Austenitkörner vorzubeugen. Außerdem sind Endwalztemperaturen von höchstens 1000°C prozesstechnisch relevant zur Einstellung von Haspeltemperaturen (T4) kleiner 700°C.

Das Warmwalzen des Stahlflachprodukts kann als kontinuierliches Warmbandwalzen oder als reversierendes Walzen erfolgen. Arbeitsschritt e) sieht für den Fall des kontinuierlichen Warmbandwalzens ein optionales Haspeln des warmgewalzten Stahlflachprodukts vor. Dazu wird das Warmband nach dem Warmwalzen innerhalb von weniger als 50s auf eine Haspeltemperatur (T4) abgekühlt. Als Kühlmedium kann hierfür beispielsweise Wasser, Luft oder eine Kombination aus beidem verwendet werden. Die Haspeltemperatur (T4) sollte höchstens 700°C betragen, um die Bildung großer Vanadiumkarbide zu vermeiden. Die Haspeltemperatur ist prinzipiell nicht nach unten beschränkt. Allerdings haben sich Haspeltemperaturen von mindestens 500°C als günstig für die Kaltwalzbarkeit erwiesen. Anschließend wird das gehaspelte Warmband in konventioneller Weise an Luft auf Raumtemperatur abgekühlt.

In Arbeitsschritt f) wird das warmgewalzte Stahlflachprodukt optional in konventioneller Weise durch Beizen oder durch eine andere geeignete Behandlung entzundert.

Das von Zunder gereinigte warmgewalzte Stahlflachprodukt kann vor der Glühbehandlung in Arbeitsschritt g) optional einem Kaltwalzen unterzogen werden, um beispielsweise höhere Anforderungen an die Dickentoleranzen des Stahlflachprodukts zu erfüllen. Der Kaltwalzgrad (KWG) sollte dabei mindestens 30 % betragen, um in das Stahlflachprodukt genügend Verformungsenergie für eine schnelle Rekristallisation einzubringen. Unter dem Kaltwalzgrad KWG wird dabei der Quotient aus der Dickenabnahme beim Kaltwalzen ΔdKW durch die Warmbanddicke d verstanden: $KWG = {Δd}_{KW} / d$

Mit Δd_{KW} = Dickenabnahme beim Kaltwalzen in mm und d = Warmbanddicke in mm, wobei sich die Dickenabnahme Δd_{KW} aus der Differenz der Dicke des Stahlflachprodukts vor dem Kaltwalzen zur Dicke des Stahlflachprodukts nach dem Kaltwalzen ergibt. Beim Stahlflachprodukt vor dem Kaltwalzen handelt es sich üblicherweise um ein Warmband der Warmbanddicke d. Das Stahlflachprodukt nach dem Kaltwalzen wird üblicherweise auch als Kaltband bezeichnet. Der Kaltwalzgrad kann prinzipiell sehr hohe Werte von über 90 % annehmen. Allerdings haben sich Kaltwalzgrade von höchstens 80 % als günstig zur Vermeidung von Bandrissen erwiesen.

In Arbeitsschritt h) wird das Stahlflachprodukt einer Glühbehandlung bei Glühtemperaturen (T5) von 650-900°C unterzogen. Dazu wird das Stahlflachprodukt zunächst innerhalb von 10-120s auf die Glühtemperatur erwärmt und dann 30-600s bei der Glühtemperatur gehalten. Die Glühtemperatur beträgt mindestens 650°C, bevorzugt mindestens 720°C. Glühtemperaturen oberhalb von 900°C sind aus ökonomischen Gründen nicht wünschenswert.

In Arbeitsschritt i) wird das Stahlflachprodukt nach dem Glühen auf eine Eintauchtemperatur (T6) abgekühlt, um es für die anschließende Beschichtungsbehandlung vorzubereiten. Die Eintauchtemperatur ist kleiner als die Glühtemperatur und wird auf die Temperatur des Schmelzbads abgestimmt. Die Eintauchtemperatur beträgt 600-800°C, bevorzugt mindestens 650°C, besonders bevorzugt mindestens 670°C, besonders bevorzugt höchstens 700°C. Für eine besonders homogene Grenzschichtausbildung ist es wichtig, dass genügend thermische Energie in der Grenzschicht zwischen Stahlsubstrat und Aluminiumschmelze vorliegt. Dies ist bei tieferen Temperaturen als 600°C nicht der Fall, so dass sich unerwünschte Verbindungen bilden können, deren spätere Rückumwandlung zu Poren führen kann. Ab den bevorzugten Eintauchtemperaturen erhöht sich die Diffusionsgeschwindigkeit von Eisen in Aluminium nochmals signifikant, so dass bereits zu Beginn des Überzugsprozesses vermehrt Eisen in die noch flüssige Grenzschicht eindiffundieren kann. Die Dauer der Abkühlung des geglühten Stahlflachprodukts von der Glühtemperatur T5 auf die Eintauchtemperatur T6 beträgt bevorzugt 10-180s. Insbesondere weicht die Eintauchtemperatur T6 von der Temperatur des Schmelzenbades T7 um nicht mehr als 30K, insbesondere nicht mehr als 20K, bevorzugt nicht mehr als 10K ab.

Das Stahlflachprodukt wird in Arbeitsschritt j) einer Beschichtungsbehandlung unterzogen. Die Beschichtungsbehandlung erfolgt bevorzugt mittels kontinuierlichem Schmelztauchbeschichten. Die Beschichtung kann nur auf einer Seite, auf beiden Seiten oder auf allen Seiten des Stahlflachprodukts aufgebracht werden. Die Beschichtungsbehandlung erfolgt bevorzugt als Schmelztauchbeschichtungsprozess, insbesondere als kontinuierlicher Prozess. Dabei kommt das Stahlflachprodukt üblicherweise auf allen Seiten mit dem Schmelzbad in Kontakt, so dass es allseits beschichtet wird. Das Schmelzbad, das die auf das Stahlflachprodukt aufzubringende Legierung in flüssiger Form enthält, weist typischerweise eine Temperatur (T7) von 660-800°C, bevorzugt 670-740°C, besonders bevorzugt 670-710°C auf. Als zum Beschichten alterungsbeständiger Stahlflachprodukte mit einem Korrosionsschutzüberzug besonders geeignet haben sich Legierungen auf Aluminiumbasis erwiesen. In einem solchen Fall enthält das Schmelzbad 1,0-15 Gew.-% Si, optional 2-4 Gew.-% Fe, 0,1-1,0 Gew.-% Erdalkalimetalle, und als Rest Aluminium. Bei einer bevorzugten Variante beträgt der Si-Gehalt der Schmelze 1,0-3,5 Gew.-% oder 7-12 Gew.-%, insbesondere 8-10 Gew.-%. Dabei besteht der Gehalt an Erdalkalimetallen aus 0,1-1,0 Gew.-% Mg oder es besteht der Gehalt an Erdalkalimetallen aus 0,1-0,7 Gew.-% Mg und mindestens 0,0015 Gew.-% Ca.

Nach dem Austritt aus dem Schmelzbad wird das Stahlflachprodukt mittels eines Gasstroms abgeblasen, um die Dicke des Überzuges einzustellen.

Nach der Beschichtungsbehandlung wird das beschichtete Stahlflachprodukt in Arbeitsschritt k) auf Raumtemperatur abgekühlt. Dabei beträgt eine mittlere Abkühlrate zwischen 660°C und 570°C mindestens 15 K/s, bevorzugt mindestens 20 K/s. Dies entspricht dem Bereich zwischen dem Beginn der Verfestigung und dem Ende der Verfestigung des Überzuges. Bei einer Abkühlung auf 660°C beginnt die Verfestigung des Überzuges und bei einer weiteren Abkühlung auf 570°C ist der Überzug vollständig verfestigt. Bevorzugt beträgt die mittlere Abkühlrate maximal maximal 50 K/s. Es hat sich gezeigt, dass aufgrund dieser zügigen Abkühlung eine bestimmte Verteilung der Erdalkalimetalle in der Al-Basisschicht des Überzuges entsteht, die zu der beschriebenen vorteilhaften Farbveränderung beim anschließenden Umformprozess führt. Grundsätzlich neigen die Erdalkalimetalle dazu, sich oberflächennah zu konzentrieren. Während die Erdalkalimetalle in der Schmelze also noch gleich verteilt sind, diffundieren die Erdalkalimetalle im Überzug zur Oberfläche hin. Dies ist möglich, solange ausreichend thermische Energie für Diffusionsvorgänge zur Verfügung steht. Bei einer zu langsamen Abkühlrate zwischen Beginn und Ende der Verfestigung ist der Großteil der Erdalkalimetalle bereits zur Oberfläche diffundiert. Beim späteren Glühen für den Umformprozess findet daher keine signifikante Diffusion der Erdalkalimetalle zur Oberfläche mehr statt. Daher tritt in einem solchen Fall auch keine signifikante Farbveränderung der Oberfläche auf. Die Diffusion muss also nach der Beschichtungsbehandlung so schnell beendet werden, dass beim späteren Glühen für den Umformprozess noch ausreichend Diffusionsvorgänge stattfinden können, die die Farbveränderung verursachen. Dies wird durch eine mittlere Abkühlrate zwischen 660°C und 570°C, das heißt zwischen dem Beginn der Verfestigung und dem Ende der Verfestigung, erreicht, die mindestens 15 K/s beträgt. Die Diffusion darf aber auch nicht zu schnell beendet werden. Ein gewisser Anteil der Erdalkalimetalle muss bereits an der Oberfläche aufkonzentriert sein. Die Beigabe der Erdalkalimetalle hat ja den Zweck, dass sich beim späteren Glühprozess vor der Umformung an der Oberfläche des Überzuges Oxide der Erdalkalimetalle anstelle von Aluminiumoxiden bilden. Dies hat den Vorteil, dass dabei weniger freier Wasserstoff entsteht als bei der Bildung von Al₂O₃. (Der bei der Oxidation gebundene Sauerstoff entstammt in der Regel Wassermolekülen aus der Atmosphäre, so dass bei der Oxidation zwangsläufig der verbleibende Wasserstoff frei wird). Der freie Wasserstoff diffundiert in das Stahlsubstrat und führt dort zu unerwünschter Wasserstoffversprödung. Die Beigabe von Erdalkalimetallen führt zur Reduzierung des freien Wasserstoffs und damit zur Reduzierung der Wasserstoffversprödung. Diesen Effekt können die Erdalkalimetalle jedoch nur bewirken, wenn sie sich während des Glühprozesses vor dem Umformen nahe der Oberfläche des Substrates befinden. Daher ist es vorteilhaft, wenn ein gewisser Anteil der Erdalkalimetalle bereits während des Erstarrens an die Oberfläche diffundiert ist. Dann steht nämlich sofort ab Beginn des Glühprozesses vor dem Umformen ein ausreichender Anteil von Erdalkalimetallen für den beschriebenen Oxidationsvorgang zur Verfügung. Daher ist es vorteilhaft, wenn die Abkühlrate maximal 50 K/s beträgt. Hierdurch wird sichergestellt, dass ein ausreichender Anteil der Erdalkalimetalle an die Oberfläche des Überzuges diffundiert ist. Durch diese gezielte Wahl des Abkühlvorgangs wird eine Verteilung der Erdalkalimetalle im Überzug (speziell in der Al-Basisschicht des Überzuges) erreicht, die einerseits ausreichend oberflächennahe Erdalkalimetalle aufweist, um den freien Wasserstoff sofort ab Beginn der späteren Glühung zu reduzieren und andererseits immer noch genügend Diffusion zu ermöglicht, die zu der erfindungsgemäßen Farbveränderung führt.

Das beschichtete Stahlflachprodukt kann optional einem Dressieren mit einem Dressiergrad von bis zu 2% unterzogen werden, um die Oberflächenrauheit des Stahlflachprodukts zu verbessern.

Der verwendete Stahl beim Stahlflachproduktes und beim Verfahren zum Herstellen eines Stahlflachproduktes ist ein Stahl der 0,1-3 Gew.-% Mn und optional bis zu 0,01 Gew.-% B aufweist. Entsprechendes gilt selbstverständlich auch für den Stahl des warmumgeformten Blechformteils. Insbesondere ist das Gefüge des Stahls durch ein Warmumformen in ein martensitisches oder teilweise martensitisches Gefüge umwandelbar. Das Gefüge des Stahlsubstrates des Blechformteils ist also bevorzugt ein martensitisches oder zumindest teilweise martensitisches Gefüge, da dieses eine besonders hohe Härte aufweist.

Der Stahl besteht neben Eisen und unvermeidbaren Verunreinigungen (in Gew.-%) aus:

| | |
|---|---|
| C: | 0,04 - 0,45 Gew.-% |
| Si: | 0,02 - 1,2 Gew.-% |
| Mn: | 0,5 - 2,6 Gew.-% |
| Al: | 0,02 - 1,0 Gew.-% |
| P: | ≤ 0,05 Gew.-% |
| S: | ≤ 0,02 Gew.-% |
| N: | ≤ 0,02 Gew.-% |
| Sn: | ≤ 0,03 Gew.-% |
| As: | ≤ 0,01 Gew.-% |
| Ca: | ≤ 0,005 Gew.-% |

sowie optional einem oder mehreren der Elemente "Cr, B, Mo, Ni, Cu, Nb, Ti, V" in folgenden Gehalten:

| | |
|---|---|
| Cr: | 0,08-1,0 Gew.-% |
| B: | 0,001-0,005 Gew.-% |
| Mo: | ≤0,5 Gew.-% |
| Ni: | ≤0,5 Gew.-% |
| Cu: | ≤0,2 Gew.-% |
| Nb: | 0,02-0,08 Gew.-%, |
| Ti: | 0,01-0,08 Gew.-% |
| V: | ≤0,2 Gew.-% |

Bei den Elementen P, S, N, Sn, As, Ca handelt es sich um Verunreinigungen, die bei der Stahlerzeugung nicht vollständig vermieden werden können. Neben diesen Elementen können auch noch weitere Elemente als Verunreinigungen im Stahl vorhanden sein. Diese weiteren Elemente werden unter den "unvermeidbaren Verunreinigungen" zusammengefasst. Bevorzugt beträgt der Gehalt an unvermeidbaren Verunreinigungen in Summe maximal 0,2 Gew.-%, bevorzugt maximal 0,1 Gew.-%. Die optionalen Legierungselemente Cr, B, Nb, Ti, für die eine Untergrenze angegeben ist, können auch in Gehalten unterhalb der jeweiligen Untergrenze als unvermeidbare Verunreinigungen im Stahlsubstrat vorkommen. In dem Fall werden sie ebenfalls zu den unvermeidbaren Verunreinigungen gezählt, deren Gesamtgehalt auf maximal 0,2 Gew.-%, bevorzugt maximal 0,1 Gew.-% begrenzt ist. Bevorzugt sind die individuellen Obergrenzen für die jeweilige Verunreinigung dieser Elemente wie folgt:

| | |
|---|---|
| Cr: | Cr: ≤ 0,050 Gew.-%, |
| B: | ≤ 0,0005 Gew.-% |
| Nb: | ≤ 0,005 Gew.-%, |
| Ti: | ≤ 0,005 Gew.-% |

Dabei sind diese bevorzugten Obergrenzen als alternativ oder gemeinsam zu betrachten. Bevorzugte Varianten des Stahls erfüllen also eine oder mehrere dieser vier Bedingungen.

Bei einer bevorzugten Ausführungsform beträgt der C-Gehalt des Stahls maximal 0,37 Gew.-% und/oder mindestens 0,06 Gew.-%. Bei besonders bevorzugten Ausführungsvarianten liegt der C-Gehalt im Bereich von 0,06-0,09 Gew.-% oder im Bereich von 0,12-0,25 Gew.-% oder im Bereich von 0,33-0,37 Gew.-%.

Bei einer bevorzugten Ausführungsform beträgt der Si-Gehalt des Stahls maximal 1,00 Gew.-% und/oder mindestens 0,06 Gew.-%.

Der Mn-Gehalt des Stahls beträgt bei einer bevorzugten Variante maximal 2,4 Gew.-% und/oder mindestens 0,75 Gew.-%. Bei besonders bevorzugten Ausführungsvarianten liegt der Mn-Gehalt im Bereich von 0,75-0,85 Gew.-% oder im Bereich von 1,0-1,6 Gew.-%.

Der Al-Gehalt des Stahls beträgt bei einer bevorzugten Variante maximal 0,75 Gew.-%, insbesondere maximal 0,5 Gew.-%, bevorzugt maximal 0,25 Gew.-%. Alternativ oder ergänzend beträgt der Al-Gehalt bevorzugt mindestens 0,02%.

Zudem hat sich gezeigt, dass es hilfreich sein kann, wenn die Summe der Gehalte von Silizium und Aluminium begrenzt sind. Bei einer bevorzugten Variante beträgt daher die Summe der Gehalte von Si und Al (üblicherweise bezeichnet als Si+Al) maximal 1,5 Gew.-%, bevorzugt maximal 1,2 Gew.-%. Ergänzend oder alternativ beträgt die Summe der Gehalte von Si und Al mindestens 0,06 Gew.-%, bevorzugt mindestens 0,08 Gew.-%.

Bei den Elementen P, S, N handelt es sich um typische Verunreinigungen die bei der Stahlerzeugung nicht vollständig vermieden werden können. Bei bevorzugten Varianten beträgt der P-Gehalt maximal 0,03 Gew.-%. Unabhängig davon beträgt der S-Gehalt bevorzugt maximal 0,012%. Zusätzlich oder ergänzend beträgt der N-Gehalt bevorzugt maximal 0,009 Gew.-%.

Optional enthält der Stahl zudem Chrom mit einem Gehalt von 0,08-1,0 Gew.-%. Bevorzugt beträgt der Cr-Gehalt maximal 0,75 Gew.-%, insbesondere maximal 0,5 Gew.-%.

Im Falle einer optionalen Zulegierung von Chrom ist bevorzugt die Summe der Gehalte von Chrom und Mangan begrenzt. Die Summe beträgt maximal 3,3 Gew.-%, insbesondere maximal 3,15 Gew.-%. Weiterhin beträgt die Summe mindestens 0,5 Gew.-%, bevorzugt mindestens 0,75 Gew.-%.

Bevorzugt enthält der Stahl optional zudem Bor mit einem Gehalt von 0,001-0,005 Gew.-%. Insbesondere beträgt der B-Gehalt maximal 0,004 Gew.-%.

Optional kann der Stahl Molybdän mit einem Gehalt von maximal 0,5 Gew.-% enthalten, insbesondere maximal 0,1 Gew.-%.

Weiterhin kann der Stahl optional Nickel enthalten mit einem Gehalt von maximal 0,5 Gew.-%, bevorzugt maximal 0,15 Gew.-%.

Optional kann der Stahl zudem Kupfer enthalten mit einem Gehalt von maximal 0,2 Gew.-%, bevorzugt maximal 0,15 Gew.-%.

Zudem kann der Stahl optional eines oder mehrere der Mikrolegierungselemente Nb, Ti und V enthalten. Dabei beträgt der optionale Nb-Gehalt mindestens 0,02 Gew.-% und maximal 0,08 Gew.-%, bevorzugt maximal 0,04 Gew.-%. Der optionale Ti-Gehalt beträgt mindestens 0,01 Gew.-% und maximal 0,08 Gew.-%, bevorzugt maximal 0,04 Gew.-%. Der optionale V-Gehalt beträgt maximal 0,2 Gew.-%, insbesondere maximal 0,1 Gew.-%, bevorzugt maximal 0,05 Gew.-%.

Im Falle einer optionalen Zulegierung von mehreren der Elemente Nb, Ti und V ist bevorzugt die Summe der Gehalte von Nb, Ti und V begrenzt. Die Summe beträgt maximal 0,1 Gew.-%, insbesondere maximal 0,068 Gew.-%. Weiterhin beträgt die Summe bevorzugt mindestens 0,015 Gew.-%.

Die vorstehenden Erläuterungen zu bevorzugten Stahlsubstraten gelten selbstverständlich ebenso für das Stahlsubstrat des Stahlflachproduktes sowie für die Stahlsubstrate in den beschriebenen Herstellungsverfahren und auch für das nachfolgend beschriebene Verfahren zum Überprüfen eines Blechformteils.

Das erfindungsgemäße Stahlflachprodukt umfasst einen auf mindestens einer Seite des Stahlsubstrats angeordneten Überzugs auf Aluminium-Basis, wobei der Überzug eine Al-Basisschicht aufweist, die aus 1,0-15 Gew.-% Si, optional 2-4 Gew.-% Fe, 0,1-1,0 Gew.-% Erdalkalimetalle und als Rest Aluminium besteht, wobei der Gehalt an Erdalkalimetallen aus 0,1-1,0 Gew.-% Mg besteht oder der Gehalt an Erdalkalimetallen aus 0,1-0,7 Gew.-% Mg und mindestens 0,0015 Gew.-% Ca besteht.

Ein solcher Überzug dient dazu das Stahlsubstrat beim Warmumformen und bei der Verwendung des erzeugten Stahlbauteils vor Oxidation und Korrosion zu schützen. Daher wird der Überzug auch als synonym als Korrosionsschutzüberzug bezeichnet.

Dabei kann der Korrosionsschutzüberzug einseitig oder beidseitig auf dem Stahlflachprodukt aufgebracht sein. Als die beiden Seiten des Stahlflachproduktes werden die beiden sich gegenüberliegenden großen Flächen des Stahlflachproduktes bezeichnet. Die schmalen Flächen werden als Kanten bezeichnet.

Ein solcher Korrosionsschutzüberzug wird bevorzugt durch Schmelztauchbeschichten des Stahlflachproduktes erzeugt. Dabei wird das Stahlflachprodukt durch eine flüssige Schmelze geführt, die aus 1,0-15 Gew.-% Si, optional 2-4 Gew.-% Fe, 0,1 bis zu 1,0 Gew.-% Erdalkalimetalle und als Rest Aluminium besteht, wobei der Gehalt an Erdalkalimetallen aus 0,1-1,0 Gew.-% Mg besteht oder der Gehalt an Erdalkalimetallen aus 0,1-0,7 Gew.-% Mg und mindestens 0,0015 Gew.-% Ca besteht.

Bei einer bevorzugten Variante beträgt der Si-Gehalt der Schmelze 1,0-3,5 Gew.-% oder 7-12 Gew.-%, insbesondere 8-10 Gew.-%.

In einer ersten Variante besteht der Gehalt an Erdalkalimetallen aus 0,1-1,0 Gew.-% Mg, insbesondere 0,1-0,7 Gew.-% Mg, bevorzugt 0,1-0,5 Gew.-% Mg.

In einer zweiten Variante besteht der Gehalt an Erdalkalimetallen aus 0,1-0,7 Gew.-% Mg, bevorzugt 0,1-0,5 Gew.-% Mg und mindestens 0,0015 Gew.-% Ca, insbesondere mindestens 0,01 Gew.-% Ca.

Beim Schmelztauchbeschichten diffundiert Eisen aus dem Stahlsubstrat in den flüssigen Überzug, so dass der Korrosionsschutzüberzug des Stahlflachproduktes beim Erstarren insbesondere eine Legierungsschicht und eine AI-Basisschicht aufweist. Die Legierungsschicht liegt auf dem Stahlsubstrat auf und grenzt unmittelbar an dieses an. Die Legierungsschicht wird im Wesentlichen aus Aluminium und Eisen gebildet. Die übrigen Elemente aus dem Stahlsubstrat oder der Schmelzenzusammensetzung reichern sich nicht signifikant in der Legierungsschicht an. Bevorzugt besteht die Legierungsschicht aus 35-60 Gew.-% Fe, bevorzugt α-Eisen, optionalen weiteren Bestandteilen, deren Gehalte in Summe auf höchstens 5,0 Gew.-%, bevorzugt 2,0% beschränkt sind, und als Rest Aluminium, wobei der Al-Gehalt bevorzugt in Richtung Oberfläche ansteigt. Die optionalen weiteren Bestandteile beinhalten insbesondere die übrigen Bestandteile der Schmelze (das heißt Silizium und gegebenenfalls Erdalkalimetalle, insbesondere Mg bzw. Ca) und die übrigen Anteile des Stahlsubstrates zusätzlich zu Eisen.

Die AI-Basisschicht liegt auf der Legierungsschicht und grenzt unmittelbar an diese an. Bevorzugt entspricht die Zusammensetzung der AI-Basisschicht der Zusammensetzung der Schmelze des Schmelzbades. Bevorzugte Zusammensetzungen der AI-Basisschicht entsprechen den bevorzugten Schmelzenzusammensetzungen.

Bei einer weiter bevorzugten Variante des Korrosionsschutzüberzuges ist der Si-Gehalt in der Legierungsschicht geringer als der Si-Gehalt in der AI-Basisschicht.

Der Korrosionsschutzüberzug hat bevorzugt eine Dicke von 5-60 µm, insbesondere von 10-40 µm. Das Auflagengewicht des Korrosionsschutzüberzuges beträgt insbesondere 30-360g/m^2 bei beidseitigen Korrosionsschutzüberzügen bzw. 15-180 g/m^2 bei der einseitigen Variante. Bevorzugt beträgt das Auflagengewicht des Korrosionsschutzüberzuges 100-200g/m^2 bei beidseitigen Überzügen bzw. 50-100g/m^2 für einseitige Überzüge. Besonders bevorzugt beträgt das Auflagengewicht des Korrosionsschutzüberzuges 120-180g/m^2 bei beidseitigen Überzügen bzw. 60-90g/m^2 für einseitige Überzüge.

Die Dicke der Legierungsschicht ist bevorzugt kleiner als 20 µm, besonders bevorzugt kleiner 16µm, besonders bevorzugt kleiner 12um, insbesondere kleiner 10 µm. Die Dicke der Al-Basisschicht ergibt sich aus der Differenz der Dicken von Korrosionsschutzüberzug und Legierungsschicht. Bevorzugt beträgt die Dicke der AI-Basisschicht auch bei dünnen Korrosionsschutzüberzügen mindestens 1µm.

Bei einer bevorzugten Variante umfasst das Stahlflachprodukt eine auf dem Korrosionsschutzüberzug angeordnete Oxidschicht. Die Oxidschicht liegt dabei insbesondere auf der Al-Basisschicht und bildet bevorzugt den äußeren Abschluss des Korrosionsschutzüberzuges.

Die Oxidschicht besteht insbesondere zu mehr als 80 Gew.-% aus Oxiden, wobei der Hauptanteil der Oxide (d.h. mehr als 50 Gew.-% der Oxide) Aluminiumoxid ist. Insbesondere sind in der Oxidschicht zusätzlich zu Aluminiumoxid Hydroxide und/oder Magnesiumoxid alleine oder als Mischung vorhanden. Bevorzugt besteht der nicht von den Oxiden und optional vorhandenen Hydroxiden eingenommene Rest der Oxidschicht aus Silizium, Aluminium, Eisen und/oder Magnesium in metallischer Form.

Bevorzugt hat die Oxidschicht des Stahlflachproduktes eine Dicke, die größer ist als 50nm. Insbesondere beträgt die Dicke der Oxidschicht maximal 500nm.

Die Erfindung betrifft ferner ein Verfahren zum Herstellen eines Blechformteils, umfassend folgende Arbeitsschritte:
a. Bereitstellen eines Blechzuschnitts aus einem zuvor beschriebenen Stahlflachprodukt;
b. Erwärmen des Blechzuschnitts derart, dass zumindest teilweise die AC3 Temperatur des Zuschnitts überschritten ist und die Temperatur T_{EinIg} des Zuschnitts beim Einlegen in ein für ein Warmpressformen vorgesehenes Umformwerkzeug (Arbeitsschritt c)) zumindest teilweise eine Temperatur oberhalb von Ms+100°C aufweist, wobei Ms die der Martensitstarttemperatur bezeichnet;
c. Einlegen des erwärmten Blechzuschnitts in ein Umformwerkzeug, wobei die für das Entnehmen aus der Erwärmungseinrichtung und das Einlegen des Zuschnitts benötigte Transferdauer t_{Trans} höchstens 20s, bevorzugt höchstens 15s, beträgt;
d. Warmpressformen des Blechzuschnitts zu dem Blechformteil, wobei der Zuschnitt im Zuge des Warmpressformens über eine Dauer t_{WZ} von mehr als 1s mit einer zumindest teilweise mehr als 30 K/s betragenden Abkühlgeschwindigkeit r_{WZ} auf die Zieltemperatur T_{Ziel} abgekühlt und optional dort gehalten wird;
e. Entnehmen des auf die Zieltemperatur T_{Ziel} abgekühlten Blechformteils aus dem Werkzeug;
f. Abkühlen des Blechformteils auf Raumtemperatur

Beim erfindungsgemäßen Verfahren wird somit ein Zuschnitt, der aus einem entsprechend den voranstehenden Erläuterungen in geeigneter Weise zusammengesetzten Stahl besteht, bereitgestellt (Arbeitsschritt a)), der dann in an sich bekannter Weise so erwärmt wird, dass zumindest teilweise die AC3 Temperatur des Zuschnitts überschritten ist und die Temperatur T_{EinIg} des Zuschnitts beim Einlegen in ein für ein Warmpressformen vorgesehenes Umformwerkzeug (Arbeitsschritt c)) zumindest teilweise eine Temperatur oberhalb von Ms+100°C beträgt. Unter teilweisem Überschreiten einer Temperatur (hier AC3 bzw. Ms+100°C) wird im Sinne dieser Anmeldung verstanden, dass mindestens 30%, insbesondere mindestens 60%, des Volumens des Zuschnitts eine entsprechende Temperatur überschreiten. Beim Einlegen in das Umformwerkzeug weist also mindestens 30% des Zuschnitts ein austenitisches Gefüge auf, d.h. die Umwandlung vom ferritischen ins austenitische Gefüge muss beim Einlegen in das Umformwerkzeug noch nicht abgeschlossen sein. Vielmehr können bis zu 70% des Volumens des Zuschnitts beim Einlegen in das Umformwerkzeug aus anderen Gefügebestandteilen, wie angelassenem Bainit, angelassenem Martensit und/oder nicht bzw. teilweise rekristallisiertem Ferrit bestehen. Zu diesem Zweck können bestimmte Bereiche des Zuschnitts während der Erwärmung gezielt auf einem niedrigeren Temperaturniveau gehalten werden als andere. Hierzu kann die Wärmezufuhr gezielt nur auf bestimmte Abschnitte des Zuschnitts gerichtet werden oder die Teile, die weniger erwärmt werden sollen, gegen die Wärmezufuhr abgeschirmt werden. In dem Teil des Zuschnittmaterials, dessen Temperatur niedriger bleibt, entsteht im Zuge der Umformung im Werkzeug kein oder nur deutlich weniger Martensit, so dass das Gefüge dort deutlich weicher ist als in den jeweils anderen Teilen, in denen ein martensitisches Gefüge vorliegt. Auf diese Weise kann im jeweils geformten Blechformteil gezielt ein weicherer Bereich eingestellt werden, indem beispielsweise eine für den jeweiligen Verwendungszweck optimale Zähigkeit vorliegt, während die anderen Bereiche des Blechformteils eine maximierte Festigkeit besitzen.

Maximale Festigkeitseigenschaften des erhaltenen Blechformteils können dadurch ermöglicht werden, dass die zumindest teilweise im Blechzuschnitt erreichte Temperatur zwischen Ac3 und 1000°C, bevorzugt zwischen 850°C und 950°C liegt.

Dabei ist die zu überschreitende Mindesttemperatur Ac3 gemäß der von HOUGARDY, HP. in "Werkstoffkunde Stahl Band 1: Grundlagen", Verlag Stahleisen GmbH, Düsseldorf, 1984, p. 229., angegebenen Formel$Ac 3 = \left(902-225*%C+19*%Si-11*%Mn-5*%Cr+13*%Mo-20*%Ni+55*%V\right) ° C$ mit %C = jeweiliger C-Gehalt, %Si = jeweiliger Si-Gehalt, %Mn = jeweiliger Mn-Gehalt, %Cr = jeweiliger Cr-Gehalt, %Mo = jeweiliger Mo-Gehalt, %Ni =jeweiliger Ni-Gehalt und %V = jeweiliger V-Gehalt des Stahls, aus dem der Zuschnitt besteht, bestimmt.

Eine optimal gleichmäßige Eigenschaftsverteilung lässt sich dadurch erreichen, dass der Zuschnitt im Arbeitsschritt b) vollständig durcherwärmt wird.

Bei einer bevorzugten Ausführungsvariante beträgt die mittlere Aufheizgeschwindigkeit r_{Ofen} des Blechzuschnittes beim Erwärmen in Schritt b) mindestens 3 K/s, bevorzugt mindestens 5 K/s, insbesondere mindestens 10 K/s, bevorzugt mindestens 15 K/s. Die mittlere Aufheizgeschwindigkeit r_{Ofen} ist dabei als mittlere Aufheizgeschwindigkeit von 30°C auf 700°C zu verstehen.

Bei einer bevorzugten Ausführungsvariante erfolgt die Erwärmung in einem Ofen mit einer Ofentemperatur T_{Ofen} von mindestens 850°C, bevorzugt mindestens 880°C, besonders bevorzugt mindestens 900°C, insbesondere mindestens 920°C, und maximal 1000°C, bevorzugt maximal 950°C, besonders bevorzugt maximal 930°C.

Bevorzugt beträgt der Taupunkt im Ofen hierbei mindestens -20°C, bevorzugt mindestens -15°C, insbesondere mindestens -5°C, besonders bevorzugt mindestens 0°C, insbesondere mindestens 5°C und maximal +25 °C, bevorzugt maximal +20 °C insbesondere maximal +15 °C.

Bei einer speziellen Ausführungsvariante erfolgt die Erwärmung in Schritt b) stufenweise in Bereichen mit unterschiedlicher Temperatur. Insbesondere erfolgt die Erwärmung in einem Rollenherdofen mit unterschiedlichen Heizzonen. Hierbei erfolgt die Erwärmung in einer ersten Heizzone mit einer Temperatur (sogenannte Ofeneinlauftemperatur) von mindestens 650°C, bevorzugt mindestens 680°C, insbesondere mindestens 720°C. Maximal beträgt die Temperatur in der ersten Heizzone bevorzugt 900°C, insbesondere maximal 850°C. Weiterhin bevorzugt beträgt die maximale Temperatur aller Heizzonen im Ofen maximal 1200°C, insbesondere maximal 1000°C, bevorzugt maximal 950°C, besonders bevorzugt maximal 930°C.

Die Gesamtzeit im Ofen t_{Ofen}, die sich aus einer Erwärmungszeit und einer Haltezeit zusammensetzt, beträgt bei beiden Varianten (konstante Ofentemperatur, stufenweise Erwärmung) bevorzugt mindestens 2 Minuten, insbesondere mindestens 3 Minuten, bevorzugt mindestens 4 Minuten. Weiterhin beträgt die Gesamtzeit im Ofen bei beiden Varianten bevorzugt maximal 20 Minuten, insbesondere maximal 15 Minuten, bevorzugt maximal 12 Minuten, insbesondere maximal 8 Minuten. Längere Gesamtzeiten im Ofen haben den Vorteil, dass eine gleichmäßige Austenitisierung des Blechzuschnittes sichergestellt ist. Andererseits führt ein zu langes Halten oberhalb von Ac3 zu einer Kornvergröberung, die sich negativ auf die mechanischen Eigenschaften auswirkt.

Der so erwärmte Zuschnitt wird aus der jeweiligen Erwärmungseinrichtung, bei der es sich beispielsweise um einen konventionellen Erwärmungsofen, eine ebenso an sich bekannte Induktionserwärmungseinrichtung oder eine konventionelle Einrichtung zum Warmhalten von Stahlbauteilen handeln kann, entnommen und so schnell in das Umformwerkzeug transportiert, dass seine Temperatur beim Eintreffen in dem Werkzeug zumindest teilweise oberhalb von Ms+100°C liegt, bevorzugt oberhalb von 600°C, insbesondere oberhalb von 650°C, besonders bevorzugt oberhalb von 700°C. Hierbei bezeichnet Ms die Martensitstarttemperatur. Bei einer besonders bevorzugten Variante liegt die Temperatur zumindest teilweise oberhalb der AC1-Temperatur. Bei allen diesen Varianten beträgt die Temperatur insbesondere maximal 900°C. Durch diese Temperaturbereiche wird insgesamt eine gute Umformbarkeit des Materials gewährleistet.

Im Arbeitsschritt c) wird der Transfer des austenitisierten Zuschnitts von der jeweils zum Einsatz kommenden Erwärmungseinrichtung zum Umformwerkzeug innerhalb von vorzugsweise höchstens 20s, insbesondere von maximal 15s absolviert. Ein derart schneller Transport ist erforderlich, um eine zu starke Abkühlung vor der Verformung zu vermeiden.

Das Werkzeug besitzt beim Einlegen des Zuschnitts typischerweise eine Temperatur zwischen Raumtemperatur (RT) und 200°C, bevorzugt zwischen 20°C und 180°C, insbesondere zwischen 50°C und 150°C. Optional kann das Werkzeug in einer besonderen Ausführungsform zumindest bereichsweise auf eine Temperatur T_{WZ} von mindestens 200°C, insbesondere mindestens 300°C temperiert sein, um das Bauteil nur partiell zu härten. Weiterhin beträgt die Werkzeugtemperatur T_{WZ} bevorzugt maximal 600°C, insbesondere maximal 550°C. Es ist lediglich sicherzustellen, dass die Werkzeugtemperatur T_{WZ} unterhalb der gewünschten Zieltemperatur T_{Ziel} liegt. Die Verweilzeit im Werkzeug t_{WZ} beträgt bevorzugt mindestens 2s, insbesondere mindestens 3s, besonders bevorzugt mindestens 5s. Maximal beträgt die Verweilzeit im Werkzeug bevorzugt 25s, insbesondere maximal 20s.

Die Zieltemperatur T_{Ziel} des Blechformteils liegt zumindest teilweise unterhalb 400°C, bevorzugt unterhalb 300°C, insbesondere unterhalb von 250°C, bevorzugt unterhalb von 200°C, besonders bevorzugt unterhalb von 180°C, insbesondere unterhalb von 150°C. Alternativ liegt die Zieltemperatur T_{Ziel} des Blechformteils besonders bevorzugt unter Ms-50°C, wobei Ms die Martensitstarttemperatur bezeichnet. Weiterhin beträgt die Zieltemperatur des Blechformteils bevorzugt mindestens 20°C, besonders bevorzugt mindestens 50°C.

Die Martensitstarttemperatur eines im Rahmen der erfindungsgemäßen Vorgaben liegenden Stahls ist gemäß der Formel $Ms \left[°C\right] = \left(\begin{matrix}490 , 85 - 302 , 6 % C - 30 , 6 % Mn - 16 , 6 % Ni - 8 , 9 % Cr + 2 , 4 % Mo - - 11 , 3 % Cu \\ + 8 , 58 % Co + 7 , 4 % W - 14 , 5 % Si\end{matrix}\right) \left[°C/Gew.-%\right]$ zu berechnen, wobei hier mit C% der C-Gehalt, mit %Mn der Mn-Gehalt, mit %Mo der Mo-Gehalt, mit %Cr der Cr-Gehalt, mit %Ni der Ni-Gehalt, mit %Cu der Cu-Gehalt, mit %Co der Co-Gehalt, mit %W der W-Gehalt und mit %Si der Si-Gehalt des jeweiligen Stahls in Gew.-% bezeichnet sind.

Die AC1-Temperatur und die AC3-Temperatur eines im Rahmen der erfindungsgemäßen Vorgaben liegenden Stahls ist gemäß den Formeln $AC 1 \left[°C\right] = \left(739-22*%C-7*%Mn+2*%Si+14*%Cr+13*%Mo-13*%Ni+20*%V\right) \left[\begin{matrix}° C / Gew . - \\ %\end{matrix}\right]$ und $AC 3 \left[°C\right] = \left(902-225*%C+19*%Si-11*%Mn-5*%Cr+13*%Mo-20*%Ni+55*%V\right) \left[\begin{matrix}° C / Gew . - \\ %\end{matrix}\right]$ zu berechnen, wobei auch hiermit mit %C der C-Gehalt, mit %Si der Si-Gehalt mit %Mn der Mn-Gehalt mit %Cr der Cr-Gehalt, mit %Mo der Mo-Gehalt, mit %Ni der Ni-Gehalt und mit +%V der Vanadium-Gehalt des jeweiligen Stahls bezeichnet sind (Brandis H 1975 TEW-Techn. Ber. 1 8-10)

Im Werkzeug wird der Zuschnitt somit nicht nur zu dem Blechformteil geformt, sondern gleichzeitig auch auf die Zieltemperatur abgeschreckt. Die Abkühlrate im Werkzeuge r_{WZ} auf die Zieltemperatur beträgt insbesondere mindestens 20 K/s, bevorzugt mindestens 30 K/s, insbesondere mindestens 50 K/s, in besonderer Ausführung mindestens 100 K/s.

In Schritt f) nach dem Entnehmen des Blechformteils in Schritt e) erfolgt ein Abkühlen des Blechformteils auf Raumtemperatur innerhalb einer Abkühldauer t_{AB} von 0,5-600s. Dies geschieht im Regelfall durch eine Luftabkühlung.

Während der Erwärmung des Stahlflachproduktes vor der Warmumformung erfolgt eine weitere Diffusion von Eisen in den Korrosionsschutzüberzug. So stellt sich schon innerhalb kurzer Erwärmungsdauer ein mit Eisen durchlegierter Korrosionsschutzüberzug ein, der einen Fe-Gehalt von mindestens 35 Gew.-% aufweist. Zudem ergibt sich bevorzugt ein spezieller Aufbau des Korrosionsschutzüberzuges des Blechformteils, der im Folgenden beschrieben ist:
Bei einer speziellen Ausführungsform umfasst das Blechformteil bevorzugt einen Korrosionsschutzüberzug auf Aluminium-Basis. Bevorzugt umfasst der Korrosionsschutzüberzug des Blechformteils eine Legierungsschicht und eine AI-Basisschicht.

Bevorzugt umfasst der Korrosionsschutzüberzug des Stahlbauteils eine Legierungsschicht und eine AI-Basisschicht.

Die Legierungsschicht liegt dabei auf dem Stahlsubstrat auf und grenzt unmittelbar an dieses an. Bevorzugt besteht die Legierungsschicht des Blechformteils aus 35-90 Gew.-% Fe, 0,1 - 12 Gew.-% Si, optional bis zu 0,5 Gew.-% Mg und optionalen weiteren Bestandteilen, deren Gehalte in Summe auf höchstens 2,0 Gew.-% beschränkt sind, und als Rest Aluminium. Durch das weitere Eindiffundieren von Eisen in die Legierungsschicht sind die Anteile von Si und Mg entsprechend niedriger als ihr jeweiliger Anteil in der Schmelze des Schmelzbades.

Die Legierungsschicht hat bevorzugt ein ferritisches Gefüge.

Die AI-Basisschicht des Blechformteils liegt auf der Legierungsschicht des Stahlbauteils und grenzt unmittelbar an diese an. Bevorzugt besteht die AI-Basisschicht des Stahlbauteils aus 35-55 Gew.-% Fe, 0,4-10 Gew.-% Si, 0,1-5,0 Gew.-% Erdalkalimetalle und optionalen weiteren Bestandteilen, deren Gehalte in Summe auf höchstens 2,0 Gew.-% beschränkt sind, und als Rest Aluminium, wobei der Gehalt an Erdalkalimetallen aus 0,1-1,0 Gew.-% Mg besteht oder der Gehalt an Erdalkalimetallen aus 0,1-0,7 Gew.-% Mg und mindestens 0,0015 Gew.-% Ca besteht.

Bei einer bevorzugten Ausführungsform besteht der Gehalt an Erdalkalimetallen aus 0,1-0,7 Gew.-% Mg, bevorzugt 0,1-0,5 Gew.-% Mg.

Bei einer bevorzugten Ausführungsform besteht der Gehalt an Erdalkalimetallen aus 0,1-0,5 Gew.-% Mg und mindestens 0,0015 Gew.-% Ca, insbesondere mindestens 0,01 Gew.-% Ca.

Die AI-Basisschicht kann eine homogene Siliziumverteilung aufweisen, bei der die lokalen Siliziumgehalte um nicht mehr als 10% variieren. Bevorzugte Varianten der AI-Basisschicht weisen dagegen siliziumarme Phasen und siliziumreiche Phasen auf. Siliziumarme Phasen sind dabei Gebiete, deren mittlerer Si-Gehalt mindestens 20% weniger beträgt als der mittlere Si-Gehalt der Al-Basisschicht. Siliziumreiche Phasen sind dabei Gebiete, deren mittlerer Si-Gehalt mindestens 20% mehr beträgt als der mittlere Si-Gehalt der Al-Basisschicht.

Bei einer bevorzugten Variante sind die siliziumreichen Phasen innerhalb der siliziumarmen Phase angeordnet. Insbesondere bilden die siliziumreichen Phasen mindestens eine 40% durchgehende Schicht, die von siliziumarmen Gebieten begrenzt ist. Bei einer alternativen Ausführungsvariante sind die siliziumreichen Phasen inselförmig in der siliziumarmen Phase angeordnet.

Unter "inselförmig" wird im Sinne dieser Anmeldung eine Anordnung verstanden, bei der diskrete unzusammenhängende Bereiche von einem anderen Material umschlossen werden - es sich also "Inseln" eines bestimmten Materials in einem anderen Material befinden.

Bei einer bevorzugten Variante umfasst das Stahlbauteil eine auf dem Korrosionsschutzüberzug angeordnete Oxidschicht. Die Oxidschicht liegt dabei insbesondere auf der AI-Basisschicht und bildet bevorzugt den äußeren Abschluss des Korrosionsschutzüberzuges.

Die Oxidschicht des Stahlbauteils besteht insbesondere zu mehr als 80 Gew.-% aus Oxiden, wobei der Hauptanteil der Oxide (d.h. mehr als 50 Gew.-% der Oxide) Aluminiumoxid ist. Optional sind in der Oxidschicht zusätzlich zu Aluminiumoxid Hydroxide und/oder Magnesiumoxid alleine oder als Mischung vorhanden. Bevorzugt besteht der nicht von den Oxiden und optional vorhandenen Hydroxiden eingenommene Rest der Oxidschicht aus Silizium, Aluminium, Eisen und/oder Magnesium in metallischer Form.

Die Oxidschicht hat bevorzugt eine Dicke von mindestens 50nm, insbesondere von mindestens 100nm. Weiterhin beträgt die Dicke bevorzugt maximal 4µm, insbesondere maximal 2µm.

Vorteile ergeben sich beim Überprüfen eines warmumgeformten Blechformteils mit einem Überzug auf Aluminium-Basis, insbesondere eines Blechformteils das wie vorstehend weitergebildet ist und/oder nach dem vorstehend erläuterten Verfahren erzeugt wurde. Dabei umfasst das Verfahren zum Überprüfen mindestens die folgenden Schritte:
1. Bestimmen eines Farbwertes oder mehrerer Farbwerte des Überzuges
2. Vergleichen des einen Farbwertes oder der mehreren Farbwerte mit einem oder mehreren Referenzwerten
3. Aussortieren des Blechformteils auf Basis eines Ergebnisses des Vergleichs

Durch ein einfaches Verfahren, nämlich das Bestimmen eines oder mehrerer Farbwerte und den Vergleich mit entsprechenden Referenzwerten, kann automatisiert festgestellt werden, ob das Bauteil den gewünschten Erzeugungsprozess durchlaufen hat. Auf diese Weise kann bei einer Serienfertigung problemlos jedes Bauteil geprüft werden. Dies erhöht die Sicherheit, dass keine fehlerhaften Bauteile weiterverwendet werden. Bisherige Prüfungsverfahren erforderten eine chemische Analyse und/oder die Anfertigung eines metallographischen Schnittes. Solche Verfahren sind daher nicht zerstörungsfrei. Folglich konnten nur Stichproben der Bauteile geprüft werden. Mit Hilfe des Verfahrens ist daher die Prüfung der gesamten Bauteil-Produktion möglich.

Bei einer bevorzugten Weiterbildung des Verfahrens sind der eine oder die mehreren Referenzwerte ein oder mehrere Farbwerte eines abgekühlten Referenz-Blechformteils sind, das eine Glühung in einem Ofen mit einer Ofentemperatur von 900°C für eine Referenz-Glühdauer von 4 Minuten erfahren hat. Versuche haben gezeigt, dass eine Glühung bei 900°C für 4 Minuten in vielen Fällen ein Bauteil mit den gewünschten Eigenschaften liefert. Daher bietet es sich an, dies als Referenz-Prozess zu verwenden und die Farbwerte, die an einem solchen Referenz-Bauteil vorliegen als Referenzwerte zu verwenden.

Bei einer speziellen Ausgestaltung des Verfahrens erfolgt das Bestimmen des mindestens einen Farbwertes oder der mehreren Farbwerte mittels eines Photometers, insbesondere mittels eines Spektralphotometers erfolgt. Die Verwendung von Photometern hat sich als besonders sinnvoll erwiesen, da diese sehr zuverlässig funktionieren und problemlos in einen industriellen Serienprozess integriert werden können. Beispielsweise ist es ohne weiteres möglich mit einem Photometer viele Bauteile hintereinander mit kurzem zeitlichen Abstand zu vermessen.

Besonders bevorzugt umfasst das Bestimmen des einen Farbwertes oder der mehreren Farbwerte des Überzuges ein Bestimmen von mindestens drei Farbwerten in einem Farbraum. Insbesondere besteht das Bestimmen des einen Farbwertes oder der mehreren Farbwerte des Überzuges aus einem Bestimmen von mindestens drei Farbwerten in einem Farbraum. Bei den drei Farbwerten in einem Farbraum kann es sich beispielsweise um die Werte L*a*b im genormten CIE-Lab Farbraum handeln. Alternativ kann auch ein ausgesuchter RGB-Farbraum verwendet werden. Dann handelt es sich bei den drei Farbwerten um die entsprechenden RGB-Werte. Bei den drei Farbwerten in einem Farbraum handelt es sich selbstverständlich um drei unabhängige Farbwerte, so dass durch die Angabe der drei Farbwerte die Farbe in diesem Farbraum eindeutig identifiziert werden kann. Durch die Aufnahme von mindestens drei Farbwerten in einem Farbraum kann die Farbveränderung besser charakterisiert werden, da mehr Informationen vorliegen und die Farbe in dem Farbraum eindeutig identifiziert werden kann.

Bei einer besonders bevorzugten Variante umfasst das Vergleichen des einen Farbwertes oder der mehreren Farbwerte mit einem oder mehreren Referenzwerten die Berechnung einer Farbdynamik. Insbesondere handelt es sich bei den Farbwerten und den Referenzwerten um RGB-Werte und die Farbdynamik D wird als die Summe der Beträge der Differenzen der RGB-Werte und der RGB-Referenzwerte berechnet: $D = \left|R-{R}_{ref}\right| + \left|G-{G}_{ref}\right| + \left|B-{B}_{ref}\right|$

Versuche haben gezeigt, dass eine solche Farbdynamik D besonders sensitiv auf die hier auftretenden Farbveränderungen ist. Daher eignet sich eine solche Farbdynamik gut, um das Blechformteil auf Basis der, im Rahmen des Vergleichs, berechneten Farbdynamik auszusortieren, beispielsweise wenn die Farbdynamik größer ist als 270.

Bei einer bevorzugten Ausgestaltung des zuvor erläuterten Verfahrens zum Herstellen eines Blechformteils schließt sich an die beschriebenen Verfahrensschritte a) - f), insbesondere unmittelbar, der Schritt g) an:
g. Überprüfen des abgekühlten Blechformteils mit dem erläuterten Verfahren zum Überprüfen eines Blechformteils

Die hergestellten Blechformteile werden also im Sinne einer Qualitätskontrolle abgeprüft, ob sie das gewünschte Herstellungsverfahren durchlaufen haben.

Zum Nachweis der Wirkung der Erfindung wurden mehrere Versuche durchgeführt. Dafür wurden Brammen mit den in Tabelle 1 angegebenen Zusammensetzungen mit einer Dicke von 240 mm und Breite von 1200 mm erzeugt, in einem Stoßofen auf eine Temperatur T1 von 1200°C aufgeheizt. Anschließend wurden die Brammen zwischen 30 und 450 min auf T1 gehalten, bis die Temperatur T1 im Kern der Brammen erreicht war und die Brammen somit durcherwärmt waren. Die Brammen wurden mit ihrer jeweiligen Durcherwärmungstemperatur T1 aus dem Stoßofen ausgetragen und einem Warmwalzen unterzogen. Die Versuche wurden als kontinuierliche Warmbandwalzung ausgeführt. Dazu wurden die Brammen zunächst zu einem Zwischenprodukt der Dicke 40 mm vorgewalzt, wobei die Zwischenprodukte, welche bei der Warmbandwalzung auch als Vorbänder bezeichnet werden können, am Ende der Vorwalzphase jeweils eine Zwischenprodukttemperatur T2 von 1100°C aufwiesen. Die Vorbänder wurden unmittelbar nach der Vorwalzung dem Fertigwalzen zugeführt, sodass die Zwischenprodukttemperatur T2 der Walzanfangstemperatur für die Fertigwalzphase entspricht. Die Vorbänder wurden zu Warmbänder mit einer Enddicke von 4 mm und einer Endwalztemperatur T3 von 890°C ausgewalzt, auf die jeweilige Haspeltemperatur abgekühlt und bei einer Haspeltemperaturen T4 von 580°C zu Coils aufgewickelt und dann in ruhender Luft abgekühlt. Die Warmbänder wurden in konventioneller Weise mittels Beizen entzundert, bevor sie einem Kaltwalzen unterzogen, wurden bis sich die in Tabelle 3 angegebene Dicke ergab. Die kaltgewalzten Stahlflachprodukte wurden in einem Durchlaufglühofen auf eine Glühtemperatur T5 von 870°C erwärmt und für jeweils 100s auf Glühtemperatur gehalten, bevor sie mit einer Abkühlrate von 1 K/s auf die Eintauchtemperatur T6 von 690°C abgekühlt wurden. Die Kaltbänder wurden mit ihrer jeweiligen Eintauchtemperatur T6 durch ein schmelzflüssiges Beschichtungsbad der Temperatur T7 von 676°C geführt. Die Bandgeschwindigkeit betrug dabei in allen Fällen 76 m/min. Die Zusammensetzung des Beschichtungsbads ist in Tabelle 2 angegebenen. Nach dem Beschichten wurden die beschichteten Bänder abgeblasen, um die Auflagengewichte einzustellen. Hierfür wurde ein Luftstrom verwendet. Die Temperatur des Luftstroms betrug in allen Fällen 70°C. Die Dicke des Überzuges ist in Tabelle 3 angegeben. Die Bänder wurden zunächst mit einer mittleren Abkühlrate von 10-15 K/s auf 660°C abgekühlt. Zwischen 660°C und 570°C, d.h. zwischen dem Beginn der Verfestigung und dem Ende der Verfestigung des Überzuges, betrug die Abkühlrate 21 K/s. Im weiteren Abkühlverlauf zwischen 570°C und Raumtemperatur wurden die Bänder mit einer Abkühlrate von jeweils 5-12 K/s abgekühlt.

Von den so erzeugten Stahlbändern sind jeweils Zuschnitte abgeteilt worden, die für die weiteren Versuche verwendet worden sind. Bei diesen Versuchen sind aus den jeweiligen Zuschnitten Blechformteil-Proben in Form von 200 x 300 mm² großen Platten warmpressgeformt worden. Dazu sind die Zuschnitte in einer Erwärmungseinrichtung, beispielsweise in einem konventionellen Erwärmungsofen, von Raumtemperatur mit einer mittleren Aufheizgeschwindigkeit r_{Ofen} (zwischen 30°C und 700°C) in einem Ofen mit einer Ofentemperatur T_{Ofen} von 900°C erwärmt worden. Die Glühdauer im Ofen, die ein Erwärmen und ein Halten umfasst, ist mit t_{Ofen} bezeichnet. Der Taupunkt der Ofenatmosphäre betrug in allen Fälle -5°C. Anschließend sind die Zuschnitte aus der Erwärmungseinrichtung entnommen und in ein Umformwerkzeug, welches die Temperatur T_{WZ} besitzt, eingelegt worden. Beim Zeitpunkt des Entnehmens aus dem Ofen hatten die Zuschnitte die Ofentemperatur angenommen. Die sich aus der für das Entnehmen aus der Erwärmungseinrichtung, den Transport zum Werkzeug und das Einlegen ins Werkzeug zusammensetzende Transferdauer t_{Trans} betrug 8s. Die Temperatur T_{EinIg} der Zuschnitte beim Einlegen in das Umformwerkzeug lag in allen Fällen oberhalb der jeweiligen Martensitstarttemperatur +100°C. Im Umformwerkzeug sind die Zuschnitte zum jeweiligen Blechformteil umgeformt worden, wobei die Blechformteile im Werkzeug mit einer Abkühlgeschwindigkeit r_{WZ} auf eine Zielttemperatur T_{Ziel} abgekühlt wurden. Die Verweildauer im Werkzeug wird mit t_{WZ} bezeichnet. Abschließend sind die Proben an Luft auf Raumtemperatur abgekühlt worden. In Tabelle 4 sind die genannten Parameter nochmals zusammengefasst, wobei "RT" die Raumtemperatur abkürzt.

Bei dem beschriebenen Prozess wurde zum einen die Beschichtung variiert. Es wurden die Blechtypen 1 und 2 verwendet, die sich nur durch den Beschichtungstyp α oder β unterschieden (siehe Tabelle 3). Zum anderen wurde die Glühdauer im Ofen zwischen 4 Minuten und 11 Minuten variiert. Für die so erzeugten Blechformteile wurden mittels eines Spektralphotometers und einer Lichtquelle mit der CIE-Normlichtart A und einem 10° Sichtfeld die Farbe im CIE-Lab Farbraum bestimmt. Aus diesen Daten wurden die Farbwerte im RGB-Raum errechnet. Hieraus wurde wiederum die Farbdynamik D bestimmt. Die Ergebnisse sind in Tabelle 5 dargestellt. Die Beschichtungsvariante α der Tabelle 2 und ihre nachfolgende Verwendung stellen Referenzbeispiele dar.

**Tabelle 1 (Stahlsorten)**

| Stahl | C | Si | Mn | Al | Cr | Nb | Ti | B | P | S | N | Sn | As | Cu | Mo | Ca | Ni | CEV |
|---|---|---|---|---|---|---|---|---|---|---|---|---|---|---|---|---|---|---|
| A | 0,235 | 0,3 | 1,3 | 0,05 | 0,28 | 0,003 | 0,040 | 0,0035 | 0,02 | 0,003 | 0,007 | 0,03 | 0,01 | 0,03 | 0,03 | 0,005 | 0,025 | 0,52 |

| | | | | | | | | | | | | | | | | | | |
|---|---|---|---|---|---|---|---|---|---|---|---|---|---|---|---|---|---|---|
| Rest Eisen und unvermeidbare Verunreinigungen. Angaben jeweils in Gew.-%; | | | | | | | | | | | | | | | | | | |

**Tabelle 2 (Beschichtungsvarianten)**

| Beschichtungsvariante | Schmelzenanalyse | | | | |
|---|---|---|---|---|---|
| | Si | Fe | Mg | Sonstige | Al |
| α* | 9,5 | 3 | <0,01 | <1% | Rest |
| β | 10 | 3 | 0,3 | <1% | Rest |

| | | | | | |
|---|---|---|---|---|---|
| * nicht erfindungsgemäße Referenzbeispiele | | | | | |

**Tabelle 3 (Aufbau)**

| Aufbau | Stahls orte | Besch ichtun g | Blech dicke [mm] | Überzugs dicke [µm] |
|---|---|---|---|---|
| 1* | A | α | 1,5 | 27 |
| 2 | A | β | 1,5 | 27 |

| | | | | |
|---|---|---|---|---|
| * nicht erfindungsgemäße Referenzbeispiele | | | | |

**Tabelle 4 (Warmumformparameter)**

| Mittlere Aufheizgeschwindigkeit r_{Ofen} [30 - 700 °C] [K/s] | T_{Ofen} [°C] | Transferzeit [s] | Taupunkt Ofen [°C] | T_{EinIg} [°C] | T_{WZ} [°C] | t_{WZ} [s] | Abkühlgeschwindigkeit r_{WZ} [K/s] | T_{Ziel} [°C] |
|---|---|---|---|---|---|---|---|---|
| 8 | 900 | 8 | -5 | 800 | RT | 15 | 50 | 50 |

**Tabelle 5 (Ergebnisse)**

| Aufbau | Glühdauer T_{Ofen} [Minuten] | L | a | b | R | G | B | D |
|---|---|---|---|---|---|---|---|---|
| 1* | 4 | 39,94 | 1,35 | 3,09 | 99 | 93 | 89 | 0 (Referenz) |
| 1* | 5 | 37,22 | 1,58 | 0,39 | 91 | 87 | 87 | 16 |
| 1* | 6 | 34,02 | 0,33 | -5,74 | 76 | 80 | 89 | 40 |
| 1* | 7 | 34,46 | -1,16 | -7,99 | 72 | 82 | 94 | 51 |
| 1* | 8 | 34,14 | -2,93 | -10,77 | 65 | 82 | 97 | 61 |
| 1* | 9 | 35,70 | -5,00 | -12,61 | 61 | 87 | 104 | 77 |
| 1* | 10 | 37,23 | -6,33 | -13,00 | 61 | 92 | 108 | 86 |
| 1* | 11 | 37,27 | -4,63 | -14,67 | 63 | 91 | 111 | 92 |
| 2 | 4 | 38,41 | -0,78 | -6,38 | 84 | 91 | 101 | 0 (Referenz) |
| 2 | 5 | 36,70 | -3,78 | -11,66 | 68 | 89 | 105 | 22 |
| 2 | 6 | 38,65 | -1,61 | -4,82 | 84 | 92 | 99 | 47 |
| 2 | 7 | 42,00 | -5,76 | -10,23 | 78 | 103 | 116 | 81 |
| 2 | 8 | 53,68 | -5,76 | -9,13 | 108 | 132 | 144 | 168 |
| 2 | 9 | 45,29 | -4,77 | -5,68 | 93 | 110 | 116 | 233 |
| 2 | 10 | 45,31 | -0,46 | 6,10 | 111 | 107 | 97 | 273 |
| 2 | 11 | 50,79 | -2,87 | 6,99 | 121 | 122 | 109 | 310 |

| | | | | | | | | |
|---|---|---|---|---|---|---|---|---|
| * nicht erfindungsgemäße Referenzbeispiele | | | | | | | | |

## Patentansprüche

1. Stahlflachprodukt zur Herstellung eines Blechformteils durch Warmumformen, aufweisend
a. ein Stahlsubstrat und
b. einen auf mindestens einer Seite des Stahlsubstrats angeordneten Überzug auf Aluminium-Basis,
wobei das Stahlsubstrat aus einem Stahl besteht, der neben Eisen und unvermeidbaren Verunreinigungen in Gew.-% aus
| | |
|---|---|
| C: | 0,04-0,45 Gew.-%, |
| Si: | 0,02-1,2 Gew.-%, |
| Mn: | 0,5-2,6 Gew.-%, |
| Al: | 0,02-1,0 Gew.-%, |
| P: | ≤ 0,05 Gew.-%, |
| S: | ≤ 0,02 Gew.-%, |
| N: | ≤ 0,02 Gew.-%, |
| Sn: | ≤ 0,03 Gew.-%, |
| As: | ≤ 0,01 Gew.-%, |
| Ca: | ≤ 0,005 Gew.-%, |
sowie optional einem oder mehreren der Elemente "Cr, B, Mo, Ni, Cu, Nb, Ti, V" in folgenden Gehalten
| | |
|---|---|
| Cr: | 0,08-1,0 Gew.-%, |
| B: | 0,001-0,005 Gew.-%, |
| Mo: | ≤0,5 Gew.-%, |
| Ni: | ≤0,5 Gew.-%, |
| Cu: | ≤0,2 Gew.-%, |
| Nb: | 0,02-0,08 Gew.-%, |
| Ti: | 0,01-0,08 Gew.-%, |
| V: | ≤0,2 Gew.-%, |
besteht,
und wobei der Überzug eine AI-Basisschicht aufweist, die aus 1,0-15 Gew.-% Si, optional 2-4 Gew.-% Fe, 0,1-1,0 Gew.-% Erdalkalimetalle und als Rest Aluminium besteht, **dadurch gekennzeichnet, dass**
der Gehalt an Erdalkalimetallen aus 0,1-1,0 Gew.-% Mg besteht
oder der Gehalt an Erdalkalimetallen aus 0,1-0,7 Gew.-% Mg und mindestens 0,0015 Gew.-% Ca besteht,
wobei die Erdalkalimetalle in der AI-Basisschicht eine derartige Verteilung aufweisen, dass das Stahlflachprodukt im abgekühlten Zustand nach einer Glühung in einem Ofen mit einer Ofentemperatur von 900°C für eine Glühdauer von 9 Minuten eine Farbveränderung im Vergleich zum abgekühlten Zustand nach einer Referenz-Glühdauer von 4 Minuten erfährt, wobei die Farbveränderung eine Farbdynamik von größer 100 aufweist, wobei die Farbdynamik gemäß der Beschreibung bestimmt wird.

2. Verfahren zum Herstellen eines Stahlflachproduktes nach Anspruch 1 für die Warmumformung mit einem Überzug umfassend folgende Arbeitsschritte:
a) Zurverfügungstellen einer Bramme oder einer Dünnbramme, die aus einem Stahl besteht,
der neben Eisen und unvermeidbaren Verunreinigungen in Gew.-% aus
| | |
|---|---|
| C: | 0,04-0,45 Gew.-%, |
| Si: | 0,02-1,2 Gew.-%, |
| Mn: | 0,5-2,6 Gew.-%, |
| Al: | 0,02-1,0 Gew.-%, |
| P: | ≤ 0,05 Gew.-%, |
| S: | ≤ 0,02 Gew.-%, |
| N: | ≤ 0,02 Gew.-%, |
| Sn: | ≤ 0,03 Gew.-%, |
| As: | ≤ 0,01 Gew.-%, |
| Ca: | ≤ 0,005 Gew.-%, |
sowie optional einem oder mehreren der Elemente "Cr, B, Mo, Ni, Cu, Nb, Ti, V" in folgenden Gehalten
| | |
|---|---|
| Cr: | 0,08-1,0 Gew.-%, |
| B: | 0,001-0,005 Gew.-%, |
| Mo: | ≤0,5 Gew.-%, |
| Ni: | ≤0,5 Gew.-%, |
| Cu: | <0,2 Gew.-%, |
| Nb: | 0,02-0,08 Gew.-%, |
| Ti: | 0,01-0,08 Gew.-%, |
| V: | ≤0,2 Gew.-% |
besteht;
b) Durcherwärmen der Bramme oder Dünnbramme bei einer Temperatur T1 von 1000-1400°C;
c) optionales Vorwalzen der durcherwärmten Bramme oder Dünnbramme zu einem Zwischenprodukt mit einer Zwischenprodukttemperatur T2 von 1000-1200°C;
d) Warmwalzen zu einem warmgewalzten Stahlflachprodukt, wobei die Endwalztemperatur T3 750-1000°C beträgt;
e) optionales Haspeln des warmgewalzten Stahlflachprodukts, wobei die Haspeltemperatur T4 höchstens 700°C beträgt;
f) Optionales Entzundern des warmgewalzten Stahlflachprodukts;
g) optionales Kaltwalzen des Stahlflachprodukts, wobei der Kaltwalzgrad mindestens 30 % beträgt;
h) Glühen des Stahlflachprodukts bei einer Glühtemperatur (T5) von 650-900°C;
i) Abkühlen des Stahlflachprodukts auf eine Eintauchtemperatur (T6), welche 600-800°C, bevorzugt 680-720°C beträgt;
j) Beschichten des auf die Eintauchtemperatur abgekühlten Stahlflachprodukts mit einem Überzug durch
i. Eintauchen in ein Schmelzbad mit einer Schmelzentemperatur (T7) 660-800°C, bevorzugt 670-710°C, wobei das Schmelzbad 1,0-15 Gew.-% Si, optional 2-4 Gew.-% Fe, 0,1-1,0 Gew.-% Erdalkalimetalle und als Rest Aluminium enthält, wobei der Gehalt an Erdalkalimetallen aus 0,1-1,0 Gew.-% Mg besteht oder der Gehalt an Erdalkalimetallen aus 0,1-0,7 Gew.-% Mg und mindestens 0,0015 Gew.-% Ca besteht;
ii. Abblasen des Stahlflachproduktes nach Austritt aus dem Schmelzbad mittels eines Gasstroms;
k) Abkühlen des beschichteten Stahlflachprodukts auf Raumtemperatur;
l) optionales Dressieren des beschichteten Stahlflachprodukts
wobei im Schritt k) eine mittlere Abkühlrate zwischen 660°C und 570°C mindestens 15 K/s und maximal 50 K/s beträgt.

3. Verfahren zum Herstellen eines Blechformteils, umfassend folgende Arbeitsschritte:
a. Bereitstellen eines Blechzuschnitts aus einem Stahlflachprodukt gemäß Anspruch 1;
b. Erwärmen des Blechzuschnitts derart, dass zumindest teilweise die AC3 Temperatur des Zuschnitts überschritten ist und die Temperatur T_{EinIg} des Zuschnitts beim Einlegen in ein für ein Warmpressformen vorgesehenes Umformwerkzeug (Arbeitsschritt c)) zumindest teilweise eine Temperatur oberhalb von Ms+100°C aufweist, wobei Ms die der Martensitstarttemperatur bezeichnet;
c. Einlegen des erwärmten Blechzuschnitts in ein Umformwerkzeug, wobei die für das Entnehmen aus der Erwärmungseinrichtung und das Einlegen des Zuschnitts benötigte Transferdauer t_{Trans} höchstens 20s, bevorzugt höchstens 15s, beträgt;
d. Warmpressformen des Blechzuschnitts zu dem Blechformteil, wobei der Zuschnitt im Zuge des Warmpressformens über eine Dauer t_{WZ} von mehr als 1s mit einer zumindest teilweise mehr als 30 K/s betragenden Abkühlgeschwindigkeit r_{WZ} auf die Zieltemperatur T_{Ziel} abgekühlt und optional dort gehalten wird;
e. Entnehmen des auf die Zieltemperatur T_{Ziel} abgekühlten Blechformteils aus dem Werkzeug;
f. Abkühlen des Blechformteils auf Raumtemperatur.

## Claims

1. A flat steel product for producing a sheet metal part by hot forming, comprising
a. a steel substrate and
b. an aluminum-based coating arranged on at least one side of the steel substrate,
wherein the steel substrate consists of a steel which, in addition to iron and unavoidable impurities in % by weight, consists of
| | |
|---|---|
| C: | 0.04-0.45% by weight, |
| Si: | 0.02-1.2% by weight, |
| Mn: | 0.5-2.6 wt.%, |
| Al: | 0.02-1.0 wt.%, |
| P: | ≤ 0.05 wt.%, |
| S: | ≤ 0.02 wt.%, |
| N: | ≤ 0.02 wt.%, |
| Sn: | ≤ 0.03 wt.%, |
| As: | ≤ 0.01 wt.%, |
| Ca: | ≤ 0.005 wt.%, |
and optionally one or more of the elements "Cr, B, Mo, Ni, Cu, Nb, Ti, V" in the following contents
| | |
|---|---|
| Cr: | 0.08-1.0% by weight, |
| B: | 0.001-0.005% by weight, |
| Mo: | ≤0.5 wt.%, |
| Ni: | ≤0.5 wt.%, |
| Cu: | ≤0.2 wt.%, |
| Nb: | 0.02-0.08 wt.%, |
| Ti: | 0.01-0.08 wt.%, |
| V: | ≤0.2 wt.%, |
and wherein the coating has an Al base layer which consists of 1.0-15 wt.% Si, optionally 2-4 wt.% Fe, 0.1-1.0 wt.% alkaline earth metals and the remainder aluminium, **characterized in that**
the content of alkaline earth metals consists of 0.1-1.0% by weight of Mg or the content of alkaline earth metals consists of 0.1-0.7% by weight of Mg and at least 0.0015% by weight of Ca,
wherein the alkaline earth metals in the Al base layer have such a distribution that the steel flat product in the cooled state after annealing in a furnace with a furnace temperature of 900°C for an annealing time of 9 minutes undergoes a color change compared to the cooled state after a reference annealing time of 4 minutes, wherein the color change has a color dynamic of greater than 100, wherein the color dynamic is determined according to the description.

2. Method for producing a steel flat product according to claim 1 for hot forming with a coating, comprising the following steps:
a) providing a slab or a thin slab consisting of a steel
which, in addition to iron and unavoidable impurities in % by weight, consists of
| | |
|---|---|
| C: | 0.04-0.45% by weight, |
| Si: | 0.02-1.2% by weight, |
| Mn: | 0.5-2.6 wt.%, |
| Al: | 0.02-1.0 wt.%, |
| P: | ≤ 0.05 wt.%, |
| S: | ≤ 0.02 wt.%, |
| N: | ≤ 0.02 wt.%, |
| Sn: | ≤ 0.03 wt.%, |
| As: | ≤ 0.01 wt.%, |
| Ca: | ≤ 0.005 wt.%, |
and optionally one or more of the elements "Cr, B, Mo, Ni, Cu, Nb, Ti, V" in the following contents
| | |
|---|---|
| Cr: | 0.08-1.0% by weight, |
| B: | 0.001-0.005% by weight, |
| Mo: | ≤0.5 wt.%, |
| Ni: | ≤0.5 wt.%, |
| Cu: | ≤0.2 wt.%, |
| Nb: | 0.02-0.08 wt.%, |
| Ti: | 0.01-0.08 wt.%, |
| V: | ≤0.2 wt.%; |
b) through-heating of the slab or thin slab at a temperature T1 of 1000-1400°C;
c) optional pre-rolling of the through-heated slab or thin slab to an intermediate product with an intermediate product temperature T2 of 1000-1200°C;
d) hot rolling to a hot-rolled flat steel product, whereby the final rolling temperature T3 is 750-1000°C;
e) optional coiling of the hot-rolled flat steel product, the coiling temperature T4 being at most 700°C;
f) Optional descaling of the hot-rolled steel flat product;
g) optional cold rolling of the steel flat product, whereby the degree of cold rolling is at least 30%;
h) annealing of the flat steel product at an annealing temperature (T5) of 650-900°C;
i) cooling the flat steel product to an immersion temperature (T6), which is 600-800°C, preferably 680-720°C;
j) coating the steel flat product cooled to the immersion temperature with a coating by
i. Immersion in a molten bath with a melting temperature (T7) of 660-800°C, preferably 670-710°C, the molten bath containing 1.0-15 wt.% Si, optionally 2-4 wt.% Fe, 0.1-1.0 wt.% alkaline earth metals and as well as 1.0-1.0 wt.% alkaline earth metals.% alkaline earth metals and the remainder aluminum, wherein the content of alkaline earth metals consists of 0.1-1.0 % by weight Mg or the content of alkaline earth metals consists of 0.1-0.7 % by weight Mg and at least 0.0015 % by weight Ca ;
ii. Blowing off the steel flat product after leaving the molten bath by means of a gas stream;
k) cooling the coated steel flat product to room temperature;
l) optionally skin-passing the coated steel flat product
wherein in step k) an average cooling rate between 660°C and 570°C is at least 15 K/s and at most 50 K/s.

3. A method of manufacturing a sheet metal blank, comprising the following steps:
a. Providing a sheet metal blank from a flat steel product according to claim 1;
b. heating the sheet metal blank in such a way that the AC3 temperature of the blank is at least partially exceeded and the temperature T_{EinIg} of the blank on insertion into a forming tool provided for hot press forming (step c)) has at least partially a temperature above Ms+100°C, where Ms is the martensite start temperature;
c. inserting the heated sheet blank into a forming tool, the transfer time t_{Trans}required for removal from the heating device and insertion of the blank being at most 20 s, preferably at most 15 s;
d. hot-press forming of the sheet metal blank to form the sheet metal part, the blank being cooled to the target temperature T_{target}during the hot-press forming over a period t_{WZ}of more than 1s at a cooling rate r_{WZ}which is at least partially greater than 30 K/s and optionally being held there;
e. Removing the sheet metal part cooled to the target temperature T_{target}from the mold;
f. Cooling the sheet metal part to room temperature.

## Revendications

1. Produit plat en acier pour la fabrication d'une pièce de tôle mise en forme par formage à chaud, présentant
a. un substrat en acier et
b. un revêtement à base d'aluminium agencé sur au moins un côté du substrat en acier,
le substrat en acier étant constitué d'un acier qui, outre le fer et les impuretés inévitables, est constitué, en pourcentage en poids, de
C : 0,04 à 0,45 % en poids,
Si : 0,02 à 1,2 % en poids,
Mn : 0,5 à 2,6 % en poids,
Al : 0,02 à 1,0 % en poids,
P : ≤ 0,05 % en poids,
S : ≤ 0,02 % en poids,
N : ≤ 0,02 % en poids,
Sn : ≤ 0,03 % en poids,
As : ≤ 0,01 % en poids,
Ca : ≤ 0,005 % en poids,
ainsi qu'éventuellement d'un ou de plusieurs des éléments Cr, B, Mo, Ni, Cu, Nb, Ti, V aux teneurs suivantes
Cr : 0,08 à 1,0 % en poids,
B : 0,001 à 0,005 % en poids,
Mo : ≤ 0,5 % en poids,
Ni : ≤ 0,5 % en poids,
Cu : ≤ 0,2 % en poids,
Nb : 0,02 à 0,08 % en poids,
Ti : 0,01 à 0,08 % en poids,
V : ≤ 0,2 % en poids,
et le revêtement présentant une couche de base d'Al constituée de 1,0 à 15 % en poids de Si, éventuellement 2 à 4 % en poids de Fe, 0,1 à 1,0 % en poids de métaux alcalino-terreux, le reste étant de l'aluminium, **caractérisé en ce que**
la teneur en métaux alcalino-terreux est de 0,1 à 1,0 % en poids de Mg
ou la teneur en métaux alcalino-terreux est constituée de 0,1 à 0,7 % en poids de Mg et d'au moins 0,0015 % en poids de Ca,
les métaux alcalino-terreux présentant une répartition dans la couche de base d'Al telle que le produit plat en acier à l'état refroidi après un recuit dans un four à une température de four de 900 °C pendant une durée de recuit de 9 minutes subit un changement de couleur en comparaison de l'état refroidi après une durée de recuit de référence de 4 minutes, le changement de couleur présentant une dynamique de couleur supérieure à 100, la dynamique de couleur étant déterminée conformément à la description.

2. Procédé de fabrication d'un produit plat en acier selon la revendication 1 pour le formage à chaud avec un revêtement comprenant les étapes de travail suivantes :
a) la mise à disposition d'une brame ou d'une brame mince qui est constituée d'acier qui, outre le fer et les impuretés inévitables, est constitué, en pourcentage en poids, de
C : 0,04 à 0,45 % en poids,
Si : 0,02 à 1,2 % en poids,
Mn : 0,5 à 2,6 % en poids,
Al : 0,02 à 1,0 % en poids,
P : ≤ 0,05 % en poids,
S : ≤ 0,02 % en poids,
N : ≤ 0,02 % en poids,
Sn : ≤ 0,03 % en poids,
As : ≤ 0,01 % en poids,
Ca : ≤ 0,005 % en poids,
ainsi qu'éventuellement d'un ou de plusieurs des éléments Cr, B, Mo, Ni, Cu, Nb, Ti, V aux teneurs suivantes
Cr : 0,08 à 1,0 % en poids,
B : 0,001 à 0,005 % en poids,
Mo : ≤ 0,5 % en poids,
Ni : ≤ 0,5 % en poids,
Cu : ≤ 0,2 % en poids,
Nb : 0,02 à 0,08 % en poids,
Ti : 0,01 à 0,08 % en poids,
V : ≤ 0,2 % en poids
b) le chauffage à cœur de la brame ou de la brame mince à une température T1 de 1000 - 1400 °C ;
c) éventuellement le pré-laminage de la brame ou de la brame mince chauffée à cœur en un produit intermédiaire avec une température de produit intermédiaire T2 de 1000 à 1200 °C ;
d) le laminage à chaud pour obtenir un produit plat en acier laminé à chaud, la température de laminage final T3 étant de 750 à 1000°C ;
e) le bobinage facultatif du produit plat en acier laminé à chaud, la température de bobinage T4 étant d'au plus 700 °C ;
f) le décalaminage facultatif du produit plat en acier laminé à chaud ;
g) le laminage à froid facultatif du produit plat en acier, le taux de laminage à froid étant d'au moins 30 % ;
h) le recuit du produit plat en acier à une température de recuit (T5) de 650 à 900 °C ;
i) le refroidissement du produit plat en acier à une température d'immersion (T6) qui est de 600 à 800°C, de préférence de 680 à 720°C ;
j) le revêtement du produit plat en acier refroidi à la température d'immersion d'un revêtement par
i. l'immersion dans un bain de masse fondue ayant une température de masse fondue (T7) de 660 à 800°C, de préférence de 670 à 710°C, le bain de masse fondue contenant 1,0 à 15 % en poids de Si, éventuellement 2 à 4 % en poids de Fe, 0,1 à 1,0 % en poids de métaux alcalino-terreux le reste étant de l'aluminium, la teneur en métaux alcalino-terreux étant constituée de 0,1 à 1,0 % en poids de Mg ou la teneur en métaux alcalino-terreux étant constituée de 0,1 à 0,7 % en poids de Mg et d'au moins 0,0015 % en poids de Ca ;
ii. le soufflage du produit plat en acier après sa sortie du bain de masse fondue au moyen d'un courant de gaz ;
k) le refroidissement du produit plat en acier revêtu jusqu'à la température ambiante ;
l) le dressage optionnel du produit plat en acier revêtu
à l'étape k), une vitesse moyenne de refroidissement entre 660 °C et 570 °C étant d'au moins 15 K/s et d'au plus 50 K/s.

3. Procédé de fabrication d'une pièce de tôle mise en forme, comprenant les étapes de travail suivantes :
a. la fourniture d'un flan de tôle à partir d'un produit plat en acier selon la revendication 1 ;
b. le chauffage du flan de tôle de manière à ce qu'au moins partiellement la température AC3 du flan soit excédée et que la température Tᵢₙₜᵣ du flan lors de l'introduction dans un outil de formage prévu pour un formage par pressage à chaud (étape de travail c)) présente au moins partiellement une température supérieure à Ms+100 °C, Ms désignant la température de début de formation de martensite ;
c. l'introduction du flan de tôle chauffé dans un outil de formage, la durée de transfert tₜᵣₐₙₛ requise pour le prélèvement hors du dispositif de chauffage et l'introduction du flan étant d'au plus 20 s, de préférence d'au plus 15 s ;
d. le formage par pressage à chaud du flan de tôle en la pièce de tôle mise en forme, au cours du formage par pressage à chaud le flan étant refroidi pendant une durée t_{WZ} de plus de 1 s à une vitesse de refroidissement r_{WZ} au moins partiellement supérieure à 30 K/s jusqu'à la température cible T_{cible} et y étant en option maintenu ;
e. le prélèvement hors de l'outil de la pièce de tôle mise en forme, refroidie jusqu'à la température cible T_{cible} ;
f. le refroidissement de la pièce de tôle mise en forme jusqu'à température ambiante.
